# EUROPÄISCHE PATENTSCHRIFT

(11) **EP 0 324 939 B1**
(45) Veröffentlichungstag und Bekanntmachung des Hinweises auf die Patenterteilung: **09.03.1994**
(21) Anmeldenummer: 88120432.5
(22) Anmeldetag: 07.12.1988
(51) Int. Cl.: B41F 31/26, B41N 7/06

(54) **Rasterwalze für ein Offsetfarbwerk sowie Verfahren zur Herstellung einer derartigen Rasterwalze**
Engraved roller for an offset inking unit and process for manufacturing such an engraved roller
Rouleau tramé pour un dispositif d'encrage offset et procédé de fabrication d'un tel rouleau tramé

(30) Priorität: 24.12.1987 DE 3744131
(43) Veröffentlichungstag der Anmeldung: 26.07.1989
(73) Patentinhaber: Albert-Frankenthal AG, D-67225 Frankenthal (DE)
(72) Erfinder: Herb, Rolf, D-6710 Frankenthal (DE)
(74) Vertreter: Munk, Ludwig, Dipl.-Ing.

(56) Entgegenhaltungen:
- GB-A- 1 585 143
- GB-A- 2 049 102

## Beschreibung

Die Erfindung betrifft gemäß einem ersten Erfindungsgedanken eine Rasterwalze gemäß Oberbegriff des Anspruchs 1 und geht gemäß einem weiteren Erfindungsgedanken auf ein Verfahren zur Herstellung einer derartigen Rasterwalze.

Eine Rasterwalze eingangs erwähnter Art ist aus der **US-PS 4 637 310** bekannt. Bei dieser bekannten Anordnung findet ein gravierter Grundkörper Verwendung, der mit einer zweilagigen, der Gravur folgenden Beschichtung versehen ist. Die lichte Weite und Tiefe der bei der Gravur des Grundkörpers erzeugten Näpfchen wird dabei durch die anschließende Beschichtung verändert. Hierbei besteht daher die Gefahr von unerwünschten Maßabweichungen, da bei der Beschichtung Dicken-Ungenauigkeiten gar nicht vermeidbar sind. Abgesehen davon ergeben sich bei der bekannten Anordnung infolge der nach der Gravur erfolgenden Beschichtung vergleichsweise breite Stege, was vielfach unerwünscht ist. Hinzu kommt, daß hierbei die Stege nur im Bereich ihres Zentrums aus keramischem Material bestehen und eine umlaufende Einfassung aus vergleichsweise weichem Material aufweisen, was sich ungünstig auf die erzielbare Verschleißfestigkeit auswirken kann. Bei der bekannten Anordnung besteht nämlich die innere Schicht der zweilagigen Beschichtung aus keramischem Material und die äußere Schicht aus Kupfer, das im Bereich der Mantelfläche der Stege abgetragen wird und im Bereich der Näpfchen als Auskleidung stehen bleibt.

Die **GB-A 2 049 102** zeigt eine Rasterwalze, bei der ein ungravierter Grundkörper Verwendung findet, der mit einer Keramikschicht versehen ist, die mittels eines Laserstrahls erzeugte Näpfchen enthält. Diese bekannte Rasterwalze ist für Flexodruck-Farbwerke geeignet und dient dementsprechend dazu, Farbe auf den Formzylinder eines Flexodruckwerks zu übertragen.

Hiervon ausgehend ist es daher die Aufgabe der vorliegenden Erfindung, eine Rasterwalze eingangs erwähnter Art zu schaffen sowie eine einfache Herstellungsmöglichkeit für eine derartige Rasterwalze anzugeben, die nicht nur eine hohe Verschleißfestigkeit, sondern auch eine hohe Genauigkeit aufweist.

Diese Aufgabe wird gemäß dem ersten Erfindungsgedanken durch die kennzeichnenden Maßnahmen des Anspruchs 1 gelöst.

Die auf das Verfahren zielende Aufgabe wird gemäß dem zweiten Erfindungsgedanken dadurch gelöst, daß der ungravierte Grundkörper zunächst mit Kupfer und danach mit Keramik beschichtet wird und daß darauf die Gravur erfolgt, die die Keramikschicht durchdringt und bis in die Kupferschicht reicht.

Hierbei besteht die umfangsseitige Stegoberfläche in vorteilhafter Weise insgesamt aus keramischen, d. h. höchst verschleißfestem Material. Der innere Bereich der Näpfchen befindet sich demgegenüber in Massivkupfer. Es ergeben sich somit eine extrem verschleißfeste Stegoberfläche sowie optimal Farbe führende Näpfchen. Die Kupferschicht und die Keramikschicht können jeweils auf Maß geschliffen werden, so daß sich exakte Dicke der Keramikschicht und ausgezeichnete Rundlaufgenauigkeit ergeben. Da die Gravur als letzter Arbeitsschritt vorgenommen wird, ergibt sich gleichzeitig eine hohe Genauigkeit der durch die Gravur erzeugten Rastergeometrie. Ein weiterer Vorteil der erfindungsgemäßen Maßnahmen ist darin zu sehen, daß sich die innere Kupferschicht leicht ablösen läßt, so daß im Falle einer Beschädigung der Rasterwalze die gesamte Beschichtung auf einfache Weise entfernt und erneuert werden kann.

In vorteilhafter Weiterbildung der übergeordneten Maßnahmen kann die Kupferschicht galvanisch aufgetragen werden. Hierbei ergibt sich auf einfache Weise eine Kupferschicht in der erwünschten Dicke.

Eine weitere vorteilhafte Maßnahme kann darin bestehen, daß die Keramikschicht im Plasmaspritzverfahren aufgetragen wird. Hierbei ist sichergestellt, daß sich während des Auftrags der Keramikschicht die Temperatur des Untergrunds nicht sehr stark ändert, so daß die schon vorhandene Kupferschicht nicht beschädigt wird.

In weiterer Fortbildung der übergeordneten Maßnahmen kann die Gravur mittels eines Laserstrahls vorgenommen werden. Diese Maßnahme gewährleistet eine hohe Genauigkeit.

Weitere vorteilhafte Ausgestaltungen und zweckmäßige Weiterbildungen der übergeordneten Maßnahmen ergeben sich aus der nachstehenden Beschreibung eines Ausführungsbeispiels anhand der Zeichnung in Verbindung mit den restlichen Unteransprüchen.

In der Zeichnung zeigen:
- Figur 1: eine schematische Darstellung eines Kurzfarbwerks für eine Offsetdruckmaschine und
- Figuren 2 bis 4: Teilansichten der Rasterwalze nach den einzelnen Verfahrensschritten.

Das der Figur 1 zugrundeliegende Kurzfarbwerk besteht aus einer mit einem mit harten Offsetdruckfarben belegbaren Plattenzylinder 1 zusammenwirkenden, gummierten Auftragwalze 2 gleichen Durchmessers wie der Plattenzylinder 1 und einer mit der Auftragwalze 2 zusammenwirkenden, einen kleineren Durchmesser aufweisenden Rasterwalze 3. Die Auftragwalze 2 wirkt gleichzeitig mit einem Feuchtwerk 4 zusammen. Der Umfang der Rasterwalze 3 ist mit in Figur 1 vergrößert angedeuteten Näpfchen 5 und diese begrenzenden Stegen 6 versehen.

Die Näpfchen 5 werden mit Farbe gefüllt, die Stege 6 werden abgerakelt, so daß sich eine dem Fassungsvermögen der Näpfchen 5 entsprechende, exakte Dosierung der Farbe ergibt. Die Farbzufuhr zur Rasterwalze 3 und die Abrakelung erfolgen hier mittels einer Kammerrakel 7. Diese besteht hier aus zwei mit negativem Anstellwinkel an der Rasterwalze 3 anliegenden Rakelblättern, welche zwischen sich eine mit Farbe beaufschlagte Kammer begrenzen.

Die Rasterwalze 3 besteht, wie die Figuren 2 bis 4 erkennen lassen, aus einem Stahlkern 8, der die seitlichen Lagerzapfen enthalten kann und umfangsseitig beschichtet ist. Der Stahlkern 8, der eine zylindrische, ununterbrochene Mantelfläche aufweist, wird zunächst mit einer ringförmigen, ununterbrochenen Kupferschicht 9 versehen. Diese kann galvanisch aufgetragen werden. Die Dicke der Kupferschicht 9 beträgt etwa 50µ, was bei galvanischem Auftrag ohne weiteres erzielbar ist. Nach Herstellung der Kupferschicht 9 wird diese umfangsseitig etwa durch einen Schleif- und/oder Poliervorgang auf Maß bearbeitet, wie in Figur 2 durch ein Bearbeitungszeichen angedeutet ist.

Die umfangsseitig bearbeitete und dementsprechend eine exakte Zylindrizität aufweisende Kupferoberfläche wird anschließend, wie aus Figur 3 erkennbar ist, mit einer ununterbrochenen, ringförmigen Keramikschicht 10, etwa in Form einer CrO-Schicht, versehen. Diese Keramikschicht 10 kann im Plasmaspritzverfahren aufgebracht werden. Hierbei wird ein elektrischer Lichtbogen erzeugt, der durch einen Gasstrom, in den das keramische Material eingebracht wird, aus einer Düse ausgetrieben wird. Hierbei erhöht sich die Temperatur des Untergrunds lediglich in der Größenordnung von 100°C bis 200°C, so daß die Kupferschicht 9 bei der Aufbringung der Keramikschicht 10 nicht beschädigt wird.

Nach Fertigstellung der Keramikschicht 10 wird diese, wie in Figur 3 durch ein Bearbeitungszeichen angedeutet ist, ebenfalls bearbeitet, d. h. geschliffen und/oder poliert und ggf. geläppt. Die Bearbeitungsvorgänge nach Aufbringung der Kupferschicht 9 und nach Aufbringung der Keramikschicht 10 ergeben nicht nur eine hohe Oberflächengüte, sondern auch eine exakte, gleichmäßige Dicke der Keramikschicht 10 sowie eine hohe Rundlaufgenauigkeit. Die Dicke der Keramikschicht 10 kann etwa 10µ bis 15µ, also weniger als ein Dritter der Kupferschicht 9 betragen.

Der zweifach beschichtete Walzenkörper wird, wie in Figur 4 angedeutet ist, zur Herstellung der Näpfchen 5 umfangsseitig graviert. Die Gravurtiefe wird dabei so gewählt, daß die Näpfchen 5 die äußere Keramikschicht 10 durchdringen und in die Kupferschicht 9 eindringen, ohne diese vollständig zu durchsetzen. In ihrem unteren Bereich befinden sich die Näpfchen 5 dementsprechend in Massivkupfer. Die Näpfchentiefe kann bei einer Ausführung mit einer Dicke der Kupferschicht 9 von 50µ und der Keramikschicht 10 von 10µ bis 15µ etwa 25µ bis 30µ, hier etwa 28µ betragen. Eine größere Näpfchentiefe als 45µ kommt praktisch nicht vor, so daß man mit einer Dicke der Kupferschicht 9 von 50µ gut auskommt.

Die Gravur des an seiner Außenseite mit keramischem Material beschichteten Walzenkörpers erfolgt in an sich bekannter Weise mittels eines Laserstrahls, der eine hohe Genauigkeit gewährleistet. Die durch die Gravur erzeugten Stege 6 bestehen, wie Figur 4 anschaulich zeigt, im Bereich ihrer gesamten Oberfläche aus keramischem Material und besitzen scharfe, verschleißfeste Kanten.

Bei der ersten Gravur kann der Laserstrahl so eingestellt werden, daß er die Keramikschicht durchdringt und bis zur gewünschten Tiefe in die Kupferschicht eindringt. Sofern die Näpfchentiefe nachträglich vergrößert werden soll, kann dies durch Ätzung erfolgen, die, wie beim Tiefdruck, ohne Ausbau der Rasterwalze vorgenommen werden kann. Sofern die Näpfchen verkleinert werden soll, kann dies durch galvanische Aufkupferung erreicht werden. Hierdurch ist dementsprechend eine leichte Reparatur der Rasterwalze gewährleistet. Selbstverständlich wäre es auch denkbar, bereits bei der ersten Gravur mit Hilfe des Laserstrahls lediglich die Keramikschicht zu bearbeiten und anschließend die Kupferschicht zu ätzen. Hierzu wird der Laserstrahl einfach so eingestellt, daß er lediglich die Keramikschicht durchdringt.

## Patentansprüche

1. Rasterwalze für ein einer Offsetdruckmaschine zugeordnetes Farbwerk, insbesondere Kurzfarbwerk, die mit durch keramisches Material enthaltende Stege (6) voneinander getrennten, eine farbfreundliche, vorzugsweise aus Kupfer bestehende Oberfläche aufweisenden Näpfchen (5) versehen ist und mit wenigstens einer an ihrem Umfang anliegenden, vorzugsweise negativ angestellten Rakel zusammenwirkt, gekennzeichnet durch einen zylindrischen, ungravierten Grundkörper (8), der mit einer aus farbfreundlichem Material, vorzugsweise Kupfer bestehenden, die Näpfchen (5) enthaltenden Beschichtung (9) versehen ist, die im Bereich der Stege (6) durch eine Keramikschicht (10) überdeckt ist.

2. Verfahren zur Herstellung einer Rasterwalze nach Anspruch 1, dadurch gekennzeichnet, daß der ungravierte Grundkörper (8) zunächst mit farbfreundlichem Material, vorzugsweise Kupfer, und danach mit Keramik beschichtet wird und daß darauf die Gravur erfolgt, die die Keramikschicht (10) durchdringt und bis in die innere, aus farbfreundlichem Material bestehende Schicht (9) reicht.

3. Verfahren nach Anspruch 2, dadurch gekennzeichnet, daß nach Aufbringen der aus farbfreundlichem Material, vorzugsweise Kupfer, bestehenden Schicht (9) diese umfangsseitig bearbeitet, vorzugsweise geschliffen wird und daß nach Aufbringen der Keramikschicht (10) diese ebenfalls umfangsseitig bearbeitet, vorzugsweise geschliffen und/oder poliert wird.

4. Verfahren nach einem der vorhergehenden Ansprüche 2 bis 3, dadurch gekennzeichnet, daß die Kupferschicht (9) galvanisch aufgebracht wird.

5. Verfahren nach einem der vorhergehenden Ansprüche 2 bis 4, dadurch gekennzeichnet, daß die aus farbfreundlichem Material, vorzugsweise Kupfer, bestehende Schicht (9) eine Dicke von etwa 50µ aufweist.

6. Verfahren nach einem der vorhergehenden Ansprüche 2 bis 5, dadurch gekennzeichnet, daß die vorzugsweise aus CrO bestehende Keramikschicht (10) im Plasmaspritzverfahren aufgetragen wird.

7. Verfahren nach einem der vorhergehenden Ansprüche 2 bis 6, dadurch gekennzeichnet, daß die Keramikschicht (10) eine Dicke von etwa 10µ bis 15µ aufweist.

8. Verfahren nach einem der vorhergehenden Ansprüche 2 bis 7, dadurch gekennzeichnet, daß die Tiefe der Näpfchen (5) kleiner als 45µ ist, vorzugsweise zwischen 25µ und 30µ, höchstvorzugsweise 28µ, beträgt.

9. Verfahren nach einem der vorhergehenden Ansprüche 2 bis 8, dadurch gekennzeichnet, daß die Gravur zumindest bis auf eine der Dicke der Keramikschicht (10) entsprechende Tiefe mittels wenigstens eines Laserstrahls vorgenommen wird.

10. Verfahren nach Anspruch 9, dadurch gekennzeichnet, daß im Anschluß an die Lasergravur und/oder eine galvanische Aufkupferung eine Ätzung stattfindet.

## Claims

1. An engraved roll for an inking unit associated with an offset printing machine and more particularly a short inking unit, which is provided with cells (5) which are separated from one another by partitions (6) containing ceramic material and have a oleophilic surface, preferably consisting of copper, and cooperates with at least one doctor blade in engagement with its periphery, preferably set at a negative angle, characterized by a cylindrical non-engraved base body (8), which is furnished with a coating (9) consisting of an oleophilic material, preferably copper and containing the cells (5) and which at the partitions (6) is covered by a ceramic layer (10).

2. A method for the production of an engraved roll as claimed in claim 1, characterized in that the non-engraved base body (8) is firstly coated with an oleophilic material, preferably copper and after this is coated with ceramic material following which engraving is performed which penetrates the ceramic layer (10) and extends as far as the inner layer (9) consisting of oleophilic material.

3. The method as claimed in claim 2, characterized in that after the application the layer (9) consisting of oleophilic material, preferably copper, such layer is processed on the periphery and is preferably ground and in that after application of the ceramic layer (10) such layer is also processed on the periphery, and is preferably ground and/or polished.

4. The method as claimed in either of the preceding claims 2 and 3, characterized in that the copper layer (9) is applied by electroplating.

5. The method as claimed in any one of the preceding claims 2 through 4, characterized in that the layer (9) consisting of oleophilic material, preferably copper has a thickness of approximately 50 µ.

6. The method as claimed in any one of the preceding claims 2 through 5, characterized in that the ceramic layer (10) preferably consisting of CrO is applied by plasma spraying.

7. The method as claimed in any one of the preceding claims 2 through 6, characterized in that the ceramic layer (10) possesses a thickness of approximately 10 µ to 15 µ.

8. The method as claimed in any one of the preceding claims 2 through 7, characterized in that the depth of the cells (5) is less than 45 µ and is preferably equal to between 25 µ and 30µ and is most preferably equal to 28 µ.

9. The method as claimed in any one of the preceding claims 2 through 8, characterized in that such engraving is performed at least to a depth equal to the thickness of the ceramic layer (10) by means of at least one laser beam.

10. The method as claimed in claim 9, characterized in that etching is performed following the laser engraving operation and/or electroplating with copper.

## Revendications

1. Rouleau de distribution pour un mécanisme d'encrage, en particulier un mécanisme d'encrage instantané attribué à une machine d'impression offset, qui est muni de godets (5) présentant une surface acceptable pour les couleurs, de préférence constituée de cuivre, séparés l'un de l'autre par des nervures (6) contenant une matière céramique, et qui coopère avec au moins une racle, de préférence à réglage négatif, adjacente à sa périphérie, caractérisé par un corps cylindrique de base (8) non gravé qui est muni d'un revêtement (9) contenant les godets (5) et constitué d'une matière acceptable pour les couleurs, de préférence de cuivre, qui est recouvert par une couche de céramique (10) dans la zone des nervures (6).

2. Procédé pour la fabrication d'un rouleau de distribution selon la revendication 1, caractérisé en ce qu'on enduit le corps de base non gravé (8) d'abord avec une matière acceptable pour les couleurs, de préférence du cuivre, et ensuite avec de la céramique, et en ce que la gravure a lieu par après en traversant la couche de céramique (10) jusqu'à atteindre la couche interne (9) constituée d'une matière acceptable pour les couleurs.

3. Procédé selon la revendication 2, caractérisé en ce que, après l'application de la couche (9) constituée d'une matière acceptable pour les couleurs, de préférence du cuivre, on usine, de préférence on rectifie cette dernière du côté de la périphérie, et en ce que, après application de la couche de céramique (10), on l'usine également du côté de la périphérie, de préférence on la rectifie et/ou on la polit.

4. Procédé selon l'une quelconque des revendications précédentes 2 à 3, caractérisé en ce que la couche de cuivre (9) est appliquée par galvanisation.

5. Procédé selon l'une quelconque des revendications précédentes 2 à 4, caractérisé en ce que la couche (9) constituée d'une matière acceptable pour les couleurs, de préférence du cuivre, présente une épaisseur d'environ 50 µ.

6. Procédé selon l'une quelconque des revendications précédentes 2 à 5, caractérisé en ce que la couche de céramique (10) constituée de préférence de CrO est appliquée par un procédé de projection au plasma.

7. Procédé selon l'une quelconque des revendications précédentes 2 à 6, caractérisé en ce que la couche de céramique (10) présente une épaisseur d'environ 10 µ à 15 µ.

8. Procédé selon l'une quelconque des revendications précédentes 2 à 7, caractérisé en ce que la profondeur des godets (5) est inférieure à 45 µ, de préférence s'élève entre 25 et 30 µ, de manière de loin préférée s'élève à 28 µ.

9. Procédé selon l'une quelconque des revendications précédentes 2 à 8, caractérisé en ce qu'on procède à la gravure au moyen d'au moins un rayon laser au moins jusqu'à une profondeur correspondant à l'épaisseur de la couche de céramique (10).

10. Procédé selon la revendication 9, caractérisé en ce que, à la suite de la gravure au laser et/ou d'un cuivrage galvanique, on procède à une morsure.
